# EUROPÄISCHE PATENTSCHRIFT

(11) **EP 0 050 839 B1**
(45) Veröffentlichungstag und Bekanntmachung des Hinweises auf die Patenterteilung: **25.04.1984**
(21) Anmeldenummer: 81108689.1
(22) Anmeldetag: 22.10.1981
(51) Int. Cl.: B27K 3/36, B27K 3/12

(54) **Verfahren zur Behandlung von Holz und Verwendung eines wasserbindenden Mittels**
Method of treating wood, and utilization of a water absorbing agent
Méthode de traitement du bois et utilisation d'un agent absorbant l'eau

(30) Priorität: 29.10.1980 DE 3040623
(43) Veröffentlichungstag der Anmeldung: 05.05.1982
(73) Patentinhaber: BASF Lacke + Farben AG, 48165 Münster-Hiltrup (DE)
(72) Erfinder: Hantschke, Bernhard, Ing. grad., D-4400 Münster (DE); Hoselmann, Wilfried, Dr. Dipl.-Chem., D-5000 Köln 80 (DE)
(74) Vertreter: Habbel, Hans-Georg, Dipl.-Ing.

## Beschreibung

Die Erfindung betrifft ein Verfahren zur Behandlung von Holz, insbesondere Holzrahmen, bei dem ein Konservierungsmittel in flüssiger oder pastenartiger Form in eine im Holz angebrachte Aussparung oder einen Hohlraum eingebracht und dieser Hohlraum anschließend dicht verschlossen wird, und die Verwendung eines wasserbindenden Mittels zum Konservieren von Holz.

Aus der DE-B-2812697 ist ein Verfahren zur Holzbehandlung bekannt, bei dem ein wasserabstoßendes Mittel in Verbindung mit einem wasservertreibenden Mittel in einen im Holz angebrachten Hohlraum eingebracht wird und dieser Hohlraum anschließend dicht verschlossen wird. Dieses bekannte Verfahren hat den Nachteil, daß die Diffusion von Wasser in Holz stark behindert ist und daher nur sehr langsam abläuft. Insbesondere bei Holz, das mit einer Beschichtung, z. B. in Form einer Lackierung oder Kunststoffbeschichtung, versehen ist, ist die Austritt des Wassers aus dem Holz sehr stark behindert bzw. unter Umständen ganz ausgeschlossen. Bei der Altbausanierung stellt sich häufig das Problem, daß Fensterrahmen in ihrem unteren Drittel eine erhöhte Feuchte aufweisen, die in Zusammenwirkung mit Mikroorganismen auf die Dauer zu einer vollständigen Zerstörung des Holzes führt.

Eine Behandlung der Fensterrahmen nach dem bekannten Verfahren bringt die bereits genannten Nachteile mit sich.

Es ist Aufgabe der Erfindung, diese Nachteile des Standes der Technik zu vermeiden und ein Verfahren zur Behandlung von Holz zu schaffen, das eine schnelle Herabsetzung der Holzfeuchte ermöglicht. Das Verfahren soll insbesondere bei beschichtetem Holz, z. B. mit einem Anstrich versehenen Fensterrahmen, gute Ergebnisse liefern.

Diese Aufgabe wird bei einem Verfahren der eingangs genannten Art erfindungsgemäß dadurch gelöst, daß eine Lösung eines wasserbindenden Mittels in einem organischen Lösungsmittel in den Hohlraum eingebracht wird.

Vorteilhaft wird eine Lösung eines Orthocarbonsäureesters verwendet. Geeignete Verbindungen sind z. B. Trimethylorthoformiat, Trimethylorthoessigsäureester, Triethylorthoessigsäureester und entsprechende Ester der Orthopropionsäure. Besonders bevorzugt wird jedoch eine Lösung von Triethylorthoformiat, die vorteilhaft eine Konzentration von 10 -40 Gew.-% aufweist.

Eine besonders gute Konservierung von Holz wird dadurch erreicht, daß die Lösung neben dem wasserbindenden Mittel fungizide, bakterizide und/oder insektizide Wirkstoffe enthält. Die Lösung kann z. B. Tributylzinnoxid in einer Konzentration von 1 -10 Gew.-% und/oder N-Dimethyl-N'-phenyl-N'-(fluordichlomethyl)-thiosulfamid in einer Konzentration von 0,5―40 Gew.-% enthalten.

Zur Verbesserung der konservierenden Wirkung kann die Lösung ein natürliches oder synthetisches Wachs in einer Konzentration von 2-20 Gew.-% enthalten. Dieses Wachs verhindert das weitere Eindringen von Feuchtigkeit in das Holz und unterstützt so die Wirkung des wasserbindenden Mittels. Geeignet ist z. B. ein Polyethylenwachs mit einem mittleren Molekulargewicht von ca. 2000. Es können auch Paraffine mit einem Schmelzbereich von ca. 70° C eingesetzt werden.

Das erfindungsgemäße Verfahren wird vorteilhaft so durchgeführt, daß das Konservierungsmittel in schräg nach unten gerichtete Bohrlöcher eingebracht wird und diese Bohrlöcher anschließend mit einer Holzfüllmasse verschlossen werden. Die Bohrlöcher werden vorteilhaft mit einer durch Härterzusatz aushärtenden Holzfüllmasse verschlossen. Derartige Massen sind als sogenannte »Zweikomponenten-Holzfüllmassen« bekannt. Nach dem Verschließen der Bohrlöcher und dem Aushärten der Verschlußmasse kann die behandelte Stelle mit einem Anstrich versehen werden, so daß die Konservierungsmaßnahme keine sichtbaren Spuren hinterläßt.

Die Erfindung betrifft weiterhin die Verwendung eines wasserbindenden Mittels zum Konservieren von Holz. Überraschenderweise hat sich gezeigt, daß die Bindung des im Holz vorhandenen Wassers gegenüber einer Vertreibung erhebliche Vorteile aufweist. Dementsprechend betrifft die Erfindung auch das Aufbringen der Orthocarbonsäureester in flüssiger oder pastenförmiger Form auf die Holzoberfläche.

Vorteilhaft wird ein Orthocarbonsäureester, insbesondere Triethylorthoformiat, zur Verminderung der Holzfeuchte verwendet. Eine besonders gute Holzkonservierung wird dadurch erreicht, daß das wasserbindende Mittel in Kombination mitfungiziden, bakteriziden und/oder insektiziden Wirkstoffen verwendet wird.

Es hat sich gezeigt, daß durch das erfindungsgemäße Verfahren eine schnelle und deutliche Herabsetzung der Holzfeuchte erreicht wird. Überraschenderweise wurde gefunden, daß das behandelte Holz zusätzlich eine Verfestigung erfährt. Im folgenden wird die Erfindung an Hand von Beispielen näher erläutert.

### Beispiel 1

Der Feuchtigkeitsgehalt eines Fensterrahmens, der mit einem Anstrichfilm versehen war, wurde mittels eines Holzfeuchtemeßgerätes, dessen Messung auf der Messung der elektrischen Leitfähigkeit beruht, bestimmt. Er betrug im unteren Drittel des Rahmens etwa 30%. In den Rahmen wurden im Winkel von 30 Grad mit einem Bohrer von 8 mm nach unten gerichtete ca. 4 cm tiefe Öffnungen gebohrt. Die Öffnungen wurden zu etwa ²/₃ mit einer Konservierungslösung der im folgenden wiedergegebenen Zusammensetzung gefüllt und mit einer Holzfüllmasse verschlossen. Nach 2 Wochen wurde der Feuchtigkeitsgehalt erneut bestimmt. Er war auf einen Wert von etwa 20% abgesunken. Bei diesem Feuchtegehalt ist z. B. ein Schimmelwachstum ausgeschlossen. Darüber hinaus war eine deutliche Verfestigung des behandelten Holzes festzustellen, die sich darin äußerte, daß zum Eindrücken einer harten Gegenstandes in das Holz ein größerer Kraftaufwand als vorher erforderlich war.

### Zusammensetzung der Konservierungslösung:

20 Teile Triethylorthoformiat
5 Teile Tributylzinnoxid
10 Teile Polyethylenwachs
2 Teile N-Dimethyl-N'-phenyl-N'-(fluordichlormethyl)-thiosulfamid
63 Teile Tetralin

### Beispiel 2

### Zusammensetzung der Konservierungslösung:

30 Teile Triethylorthoformiat
8 Teile Tributylzinnoxid
3 Teile N-Dimethyl-N'-phenyl-N'-(fluordichlormethyl)-thiosulfamid
59 Teile Dekalin

### Beispiel 3

25 Teile Triethylorthoformiat
3 Teile Tributylzinnoxid
2 Teile N-Dimethyl-N'-phenyl-N'-(fluordimethyl)-thiosulfamid
10 Teile Paraffinwachs (Schmelzbereich 70° C)
60 Teile Tetralin

Mit den Konservierungslösungen der Beispiele 2 und 3 wurde in gleicher Weise verfahren wie beim Beispiel 1. Der Feuchtigkeitsgehalt des Holzes sank ebenfalls von 30% auf 20%.

## Patentansprüche

1. Verfahren zur Behandlung von Holz, bei dem ein wasserbindendes Mittel in flüssiger oder pastenförmiger Form in eine im Holz angebrachte Aussparung oder einen Hohlraum eingebracht wird, dadurch gekennzeichnet, daß eine Lösung eines Orthocarbonsäureesters in einem organischen Lösungsmittel in den Hohlraum eingebracht und dieser anschließend dicht verschlossen wird.

2. Verfahren nach Anspruch 1, dadurch gekennzeichnet, daß eine Lösung von Triethylorthoformiat verwendet wird.

3. Verfahren nach Anspruch 1 und 2, dadurch gekennzeichnet, daß eine Lösung eingebracht wird, die einen Gehalt von 10-40 Gew.-% an wasserbindendem Mittel aufweist.

4. Verfahren nach Anspruch 1 bis 3, dadurch gekennzeichnet, daß eine Lösung eingebracht wird, die neben dem wasserbindendem Mittel fungizide, bakterizide und/oder insektizide Wirkstoffe enthält.

5. Verfahren nach Anspruch 4, dadurch gekennzeichnet, daß eine Lösung eingebracht wird, die zusätzlich Tributylzinnoxid in einer Konzentration von 1 - 10 Gew.-% und/oder N-Dimethyl-N'-phenyl-N'-(fluordichlormethyl)-thiosulfamid in einer Konzentration von 0,5 -4,0 Gew.-% enthält.

6. Verfahren nach Anspruch 1 bis 5, dadurch gekennzeichnet, daß eine Lösung eingebracht wird, die zusätzlich ein natürliches oder synthetisches Wachs in einer Konzentration von 2 -20 Gew.-% enthält.

7. Verfahren nach Anspruch 1 bis 6, dadurch gekennzeichnet, daß das Konservierungsmittel in schräg nach unten gerichtete Bohrlöcher eingebracht wird und diese Bohrlöcher anschließend mit einer Holzfüllmasse verschlossen werden.

8. Verfahren nach Anspruch 7, dadurch gekennzeichnet, daß die Bohrlöcher mit einer durch Härterzusatz aushärtenden Holzfüllmasse verschlossen werden.

9. Verwendung eines wasserbindenden Mittels zum Konservieren von Holz, dadurch gekennzeichnet, daß ein Orthocarbonsäureester zur Verminderung der Holzfeuchte verwendet wird.

10. Verwendung nach Anspruch 9, dadurch gekennzeichnet, daß Triethylorthoformiat zur Verminderung der Holzfeuchte verwendet wird.

11. Verwendung nach Anspruch 9 und 10, dadurch gekennzeichnet, daß das wasserbindende Mittel in Kombination mit fungiziden, bakteriziden und/oder insektiziden Wirkstoffen verwendet wird.

## Claims

1. Process for treating wood, in which a water-absorbing agent in a liquid or pasty form is introduced into a recess or cavity made in the wood, characterised in that a solution of an orthocarboxylic acid ester in an organic solvent is introduced into the cavity and the latter is then tightly sealed.

2. Process according to Claim 1, characterised in that a solution of triethyl orthoformate is used.

3. Process according to Claim 1 and 2, characterised in that a solution is introduced which has a content of 10-40% by weight of water-absorbing agent.

4. Process according to Claim1 to 3, characterised in that a solution is introduced which, in addition to the water-absorbing agent, contains fungicidally, bactericidally and/or insecticidally active ingredients.

5. Process according to Claim 4, characterised in that a solution is introduced which additionally contains tributyl-tin oxide in a concentration of 1-10010 by weight and/or N-dimethyl-N'-phenyl-N'-(fluorodichloromethyl)-thiosulphamide in a concentration of 0.5-4.0% by weight.

6. Process according to Claim 1 to 5, characterised in that a solution is introduced, which additionally contains a natural or synthetic wax in a concentration of 2-20% by weight.

7. Process according to Claim 1 to 6, characterised in that the preservative is introduced into bores pointing obliquely downwards and these bores are then sealed with a wood filler compound.

8. Process according to Claim 7, characterised in that the bores are sealed with a wood filler compound which hardens due to the addition of a hardener.

9. Use of a water-absorbing agent for the preservation of wood, characterised in that an orthocarboxylic acid ester is used to reduce the wood moisture.

10. Use according to Claim 9, characterised in that triethyl orthoformate in used to reduce the wood moisture.

11. Use according to Claim 9 and 10, characterised in that the water-absorbing agent is used in combination with fungicidally, bactericidally and/or insecticidally active ingredients.

## Revendications

1. Procédé pour le traitement du bois, dans lequel on introduit un agent absorbant l'eau, sous forme liquide ou pâteuse, dans un évidement ou un espace creux aménagé dans le bois, caractérisé en ce que l'on introduit une solution d'un ester d'un acide orthocarboxylique dans un solvant organique dans l'espace creux et que l'on le ferme ensuite d'une manière étanche.

2. Procédé selon la revendication 1, caractérisé en ce que l'on utilise une solution d'orthoformiate de triéthyle.

3. Procédé selon l'une quelconque des revendications 1 ou 2, caractérisé en ce que l'on introduit une solution présentant une teneur de 10 à 40% en poids d'un agent absorbant l'eau.

4. Procédé selon l'une quelconque des revendications 1à 3, caractérisé en ce que l'on introduit une solution qui, outre l'agent absorbant l'eau, contient des matières actives fongicides, bactéricides et/ou insecticides.

5. Procédé selon la revendication 4, caractérisé en ce que l'on introduit une solution contenant, en outre, de l'oxyde de tributylétan en une concentration de 1 à 10% en poids et/ou du N-diméthyl-N'-phényl-N'-(fluorodichlorométhyl)-thiosulfamide en une concentration de 0,5 à 4,0% en poids.

6. Procédé selon l'une quelconque des revendications 1 à 5, caractérisé en ce que l'on introduit une solution contenant en outre une cire naturelle ou synthétique en une concentration de 2 à 20% en poids.

7. Procédé selon l'une quelconque des revendications 1 à 6, caractérisé en ce que l'agent conservant est introduit dans des trous dirigés obliquement vers le bas, ces trous étant ensuite fermés par une masse de remplissage pour bois.

8. Procédé selon la revendication 7, caractérisé en ce que les trous sont fermés par une masse de remplissage pour bois durcissant sous l'effet d'un additif durcissant.

9. Utilisation d'un agent absorbant l'eau pour conserver le bois, caractérisée en ce qu'on utilise un ester d'un acide orthocarboxylique pour diminuer l'humidité du bois.

10. Utilisation selon la revendication 9, caractérisée en ce qu'on utilise de l'orthoformiate de triéthyle pour diminuer l'humidité du bois.

11. Utilisation selon l'une quelconque des revendications 9 ou 10, caractérisée en ce qu'on utilise l'agent absorbant l'eau en combinaison avec des matières actives fongicides, bactéricides et/ou insecticides.
